# EUROPÄISCHE PATENTSCHRIFT

(11) **EP 1 159 114 B1**
(45) Veröffentlichungstag und Bekanntmachung des Hinweises auf die Patenterteilung: **22.10.2003**
(21) Anmeldenummer: 00920452.0
(22) Anmeldetag: 28.02.2000
(51) Int. Cl.: B27N 3/00, B27N 3/14

(54) **VERFAHREN ZUR HERSTELLUNG VON PLATTENFÖRMIGEN PRODUKTEN**
METHOD OF PRODUCING PANEL-SHAPED PRODUCTS
PROCEDE DE REALISATION DE PRODUITS SOUS FORME DE PANNEAUX

(30) Priorität: 05.03.1999 DE 19909607
(43) Veröffentlichungstag der Anmeldung: 05.12.2001
(73) Patentinhaber: Dieffenbacher Schenck Panel GmbH, 64319 Pfungstadt (DE)
(72) Erfinder: VON DER HEIDE, Kay-Henrik, D-64283 Darmstadt (DE); VON HAAS, Gernot, D-69181 Leimen (DE)
(74) Vertreter: Behrens, Helmut, Dipl.-Ing.
(86) Internationale Anmeldenummer: EP0001661
(87) Internationale Veröffentlichungsnummer: WO00053379

(56) Entgegenhaltungen:
- EP-A- 0 346 864
- EP-A- 0 511 425
- EP-A- 0 877 767
- AT-B- 270 189
- DE-A- 3 820 376
- US-A- 5 779 955

## Beschreibung

Bei der Herstellung von mehrschichtigen Platten aus lignozellulosehaltigen Materialien ist es bekannt, Isocyanat als Bindemittel einzusetzen. Der Einsatz von Isocyanat als Bindemittel für Plattenprodukte sowie die daraus resultierenden Vorund Nachteile sind in dem Sonderdruck "Isocyanat as a binder for particle board", von Dr. G. Loew, Ing. H.I. Sachs, der Bayer AG von 1977 auf Seite 479 beschrieben. Hieraus geht hervor, daß Polyisocyanate unter Druck und Hitze an Metallen anhaften. Als Lösungsmöglichkeit dieser Problematik wird die Verwendung von flüssigen Trennmitteln sowie die Verwendung von Papieren, Furnieren, sowie Staub oder konventionell beleimten Spandeckschichten vorgeschlagen.

Ein Verfahren zur Herstellung von mehrschichtigen Plattenwerkstoffen einer mit Isocyanat versetzten Masse aus Holzspänen, Holzfasern oder aus verholzten Rohstoffen ist aus der AT-PS 270,189 bekannt. Weiterhin ist aus dieser Druckschrift bekannt, als Bindemittel ein Gemisch aus Isocyanat sowie Harnstoff-, Melamin- und Phenolformaldehydharzleim zu verwenden oder beispielsweise die Späne in der Deckschicht mit Melaminharz und die Späne der Mittelschicht mit reiner Isocyanatlösung zu binden oder umgekehrt. Durch die Verwendung eines Gemisches der oben genannten Bindemittel wird eine stark erhöhte Feuchtebeständigkeit und eine erhebliche Verminderung der Quellung bei Feuchteeinwirkung der Plattenprodukte erreicht.

Aus der US 5,779,955 ist ein Verfahren zur Herstellung von Plattenwerkstoffen bekannt, bei dem als Plattenwerkstoff Partikel pflanzlicher Produkte mit Isocyanat als Bindemittel sowie Wasser gemischt werden. Um die bei Verwendung von Isocyanat als Bindemittel auftretenden Probleme des Anhaftens der Matten beim Verpressen zu vermeiden, wird die Unterlage vor dem Streuen des Gemisches mit einem flüssigen Trennmittel bedeckt. Nach dem Streuvorgang wird ebenfalls ein Trennmittel auf die Oberseite des abgelegten Gemisches aufgebracht. Anschließend erfolgt das Heißverpressen des geformten Körpers.

Aus der DE 38 20 376 ist weiterhin ein Verfahren zur Herstellung von mehrschichtigen Spanplatten durch Heißverpressen von mit Bindemitteln versetzten Holzspänen bekannt. Hierbei wird in der Kernschicht Isocyanat als Bindemittel in Kombination mit formaldehydbindenden Mitteln, wie Harnstoff oder dergleichen eingesetzt. In den Deckschichten wird Isocyanat als Bindemittel eingesetzt. Um das bereits geschilderte Problem des Anhaftens der Matten beim Verpressen zu vermeiden, werden auf den Deckschichten Trenndeckschichten vorgesehen. Diese Trenndeckschichten sind mit Phenolharz gebunden und werden nach dem Aushärten wieder entfernt.

Aufgabe der vorliegenden Erfindung ist es, ein Verfahren zur Herstellung von mehrschichtigen plattenförmigen Produkten aus lignozellulosehaltigen Einjahrespflanzen bereitzustellen, bei dem insbesondere die Problematik des Anhaftens bei der Verwendung von Isocyanat als Bindemittel vermieden wird.

Diese Aufgabe wird durch die im kennzeichnenden Teil des Patentanspruchs 1 angegebenen Merkmale gelöst.

Durch die im erfindungsgemäßen Verfahren beschriebene Aufteilung des Deckschichtmaterials in eine Feinfraktion und Grobfraktion ist es möglich, durch eine Vorbehandlung der Feinfraktion mit Zuschlagstoffen diese mit Amino- und/oder Phenolplasten zu beleimen. Aufgrund des höheren Mahlgrades der Feinfraktion wird die Benetzungsfähigkeit der Partikel aus lingozellulosehaltigen Einjahrespflanzen mit Amino- und/oder Phenolplasten als Bindemittel begünstigt. Die Zugabe von Benetzungsmittel verbessert zusätzlich die Benetzungseigenschaften. Eine weitere Zugabe eines Haftungsvermittlers beim Vormischen bewirkt eine deutliche Verbesserung der Verklebungseigenschaften der Partikel. Da die äußeren Deckschichten mit Aminound/oder Phenolplasten beleimt sind, wird die Problematik des Anhaftens isocyanatbeleimter Späne an der Plattenoberfläche beim Verpressen vermieden. Bei dem erfindungsgemäßen Verfahren werden keine zusätzlichen Trennmittel oder Trennschichten benötigt, so daß zusätzliche Kosten vermieden werden.

Die in den äußeren Deckschichten vorhandene Kaltklebrigkeit bewirkt eine Oberflächenstabilität der äußeren Schichten des gestreuten Formlings, so daß der mehrschichtige Formling sich ohne Beschädigung der zuvor erreichten Deckschichtqualität über den einzelnen Übergabebereich im Formstrang zum Presseneinlauf transportieren läßt.

Eine Verwendung eines Bindemittelgemisches aus Isocyanat und Phenol- und/oder Aminoplasten führt gegenüber der ausschließlichen Verwendung von Isocyanat als Bindemittel für das Mittelschichtmaterial sowie das Deckschichtmaterial Grobfraktion aufgrund des abnehmenden Anteils an Isocyanat zu einer Kostenreduktion.

Das erfindungsgemäße Verfahren wird anhand eines Ausführungsbeispiels, das in Fig. 1 dargestellt ist, näher beschrieben.

In Fig. 1 ist das Verfahren zur Herstellung einer fünfschichtigen Spanplatte schematisch dargestellt. Bei dem erfindungsgemäßen Verfahren zur Herstellung einer fünfschichtigen Spanplatte erfolgt zunächst die Aufbereitung des Rohmaterials. Als Rohmaterial werden lignozellulosehaltige Einjahrespflanzen eingesetzt. Zu lignozellulosehaltigen Einjahrespflanzen gehören beispielsweise Getreidestroh, Reisstroh, Hanf, Flachs, Sojabohnenstroh. Bei der anschließenden Beschreibung des Verfahrens zur Herstellung einer fünfschichtigen Spanplatte wird als Rohmaterial Getreidestroh verwendet.

Das Getreidestroh wird zunächst in einem mehrstufigen Zerkleinerungsprozeß 1 aufbereitet. Das zerkleinerte Getreidestroh wird anschließend in einem Trockner 2 auf eine Endfeuchte von ca. 2 bis 5 % getrocknet. In einer darauffolgenden Siebstation 3 wird das getrocknete Getreidestroh in die Fraktionen Grobgut 4, Deckschichtmaterial 5, Mittelschichtmaterial 6 und Staub 7 getrennt. Das Grobgut 4 wird in den Zerkleinerungsprozeß 1 zurückgeführt, der Staub 7 wird einem Verbrennungssystem 8 zugeführt. In einer anschließenden zweiten Siebstation 9 wird das Deckschichtmaterial 5 in zwei Fraktionen Deckschicht-Feinfraktion 5a und Deckschicht-Grobfraktion 5b getrennt. Die Deckschicht-Feinfraktion 5a wird anschließend in einem Vormischer 10 mit Zuschlagstoffen wie freie Säuren oder Basen sowie Zugabe von Benetzungsmittel und/oder Haftvermittler vermischt. Die Zugabe von freien Säuren oder Basen wird in Abhängigkeit des zu verwendenden Bindemittels eingestellt. Die so aufbereitete Deckschicht-Feinfraktion 5a wird anschließend einer ersten Beleimungsstation 12 zugeführt. Durch die zwischen Vormischer 10 und erster Beleimungsstation 12 liegenden Förderstrecken sowie Zwischensilos, die in der schematischen Darstellung gemäß Fig. 1 durch Pfeil 11 dargestellt sind, wird die erforderliche Verweilzeit zur Einwirkung der Zuschlagstoffe erreicht. In einer weiteren Ausgestaltung des erfindungsgemäßen Verfahrens ist vorgesehen, daß die Benetzungsmittel und/oder Haftvermittler direkt vor der ersten Beleimungsstation 12 zugegeben werden. In der ersten Beleimungsstation 12 wird die vorbehandelte Deckschicht-Feinfraktion 5a mit Aminoplasten als Bindemittel beleimt. Anstelle von Aminoplasten könnten auch Phenolplaste oder Mischungen davon eingesetzt werden. Das Deckschichtmaterial Grobfraktion 5b wird einer zweiten Beleimungsstation 13 zugeführt. In der zweiten Beleimungsstation 13 wird das Deckschichtmaterial Grobfraktion 5b mit Isocyanat als Bindemittel beleimt. In der zweiten Beleimungsstation 13 können zusätzlich zu dem Bindemittel Wasser oder andere Additive zugegeben werden. Es besteht auch die Möglichkeit, Isocyanat in emulgierter Form der Beleimungsstation zuzugeben. In einer weiteren Ausführungsform könnte das Deckschichtmaterial-Grobfraktion 5b auch mit einer Mischung aus Isocyanat und Phenol- und/oder Aminoplasten beleimt werden. Hierbei ist es zweckmäßig, das Deckschichtmaterial-Grobfraktion 5b ebenfalls zuvor einem Vormischer zuzuführen und das Deckschichtmaterial-Grobfraktion 5b mit Zuschlagstoffen wie freie Säuren oder Basen sowie Zugabe von Benetzungsmittel und/oder Haftvermittler zu vermischen.

In einer weiteren Ausführungsvariante ist vorgesehen, das Deckschichtmaterial nicht in zwei Fraktionen aufzuteilen, sondern das gesamte Deckschichtmaterial in Abhängigkeit vom Mahlgrad so aufzubereiten, daß eine Beleimung und Vorbehandlung in Übereinstimmung mit der oben beschriebenen Verfahrensweise für Material 5a möglich ist.

Das bei der Getreidestroh-Aufbereitung gewonnene Mittelschichtmaterial 6 wird einer dritten Beleimungsstation 14 zugeführt. In der dritten Beleimungsstation 14 wird das Mittelschichtmaterial 6 mit Isocyanat als Bindemittel beleimt. In der dritten Beleimungsstation 14 können zusätzlich zu dem Bindemittel Wasser oder andere Additive zugegeben werden. Es besteht auch die Möglichkeit, Isocyanat in emulgierter Form der Beleimungsstation zuzugeben. Weiterhin könnte als Bindemittel eine Mischung aus Isocyanat und Phenol- und/oder Aminoplasten eingesetzt werden. Gegebenenfalls ist dann ebenfalls eine Vormischung mit Zuschlagstoffen erforderlich.

Nachdem das Mittelschichtmaterial 6 sowie die Deckschichtmaterialien Feinfraktion 5a und Grobfräktion 5b in den Beleimungsstationen 12, 13, 14 mit den oben aufgeführten Bindemitteln beleimt sind, werden die beleimten Fraktionen einer Formstation 15 zugeführt. Bei dem erfindungsgemäßen Herstellungsverfahren gemäß der schematischen Darstellung nach Fig. 1 besteht die Formstation 15 aus fünf in Transportrichtung des Formbandes 16 hintereinander angeordneten Streueinheiten 17, 18, 19, 20, 21. Die Transportrichtung ist durch den Pfeil 22 angedeutet. Der ersten Streueinheit 17 wird das beleimte Deckschichtmaterial Feinfraktion 5a zugeführt, das als erste Schicht auf das Formband 16 gestreut wird. Der darauffolgenden zweiten Streueinheit 18 wird das beleimte Deckschichtmaterial Grobfraktion 5b zugeführt, das auf die erste Schicht gestreut wird. Der dritten Streueinheit 19 wird beleimtes Mittelschichtmaterial 6 zugeführt, das als dritte Schicht auf die zweite Schicht gestreut wird. Der vierten Streueinheit 20 wird beleimtes Deckschichtmaterial Grobfraktion 5b zugeführt, das als vierte Schicht auf die dritte Schicht gestreut wird. Der fünften Streueinheit 21 wird beleimtes Deckschichtmaterial Feinfraktion 5a zugeführt, das als fünfte Schicht auf die vierte Schicht gestreut wird. Hierdurch wird auf dem Formband 16 kontinuierlich ein fünfschichtiger Formling gestreut, wobei die äußeren Deckschichten aus mit Amino- und/oder Phenolplasten beleimtem Deckschichtmaterial Feinfraktion 5a bestehen. Der gestreute fünfschichtige Formling wird anschließend einer kontinuierlichen Vorpresse 23 zugeführt, die eine Vorverdichtung des Formlings bewirkt. Nach dem Vorpressen wird der Formling in einer weiteren Presse 24 heißverpreßt. Diese weitere Presse kann als kontinuierliche Presse oder als Taktpresse ausgebildet sein. Vor dem Heißverpressen des fünfschichtigen Formlings ist es vorteilhaft, die Formlingsoberflächen mit einer Flüssigkeit zu besprühen. Hierdurch wird beim Heißverpressen die Mattendurchwärmung aufgrund des sogenannten "Dampf-Stoß-Effektes" beschleunigt.

## Patentansprüche

1. Verfahren zur Herstellung von plattenförmigen Produkten durch Heißverpressen eines mit Bindemittel versetzten geformten mehrschichtigen Formlings aus Spänen lignozellulosehaltiger Einjahrespflanzen, wobei in der Mittelschicht Isocyanat als Bindemittel verwendet wird, **dadurch gekennzeichnet, daß** das Deckschichtmaterial in Deckschichtmaterial-Feinfraktion (5a) und Deckschichtmaterial-Grobfraktion (5b) aufgeteilt wird, wobei das Deckschichtmaterial-Feinfraktion (5a) mit Haftungsvermittler und/oder Benetzungsmittel und/oder Säuren und/oder Basen vorgemischt wird, und anschließend mit Amino- und/oder Phenolplasten beleimt wird, und das Deckschichtmaterial-Grobfraktion (5b) mit Isocyanat oder Mischungen aus Isocyanat und Amino- und/oder Phenolplasten beleimt wird und anschließend ein fünfschichtiger Formling gestreut wird, wobei die äußersten Deckschichten aus mit Amino- und/oder Phenolplasten beleimtem Deckschichtmaterial-Feinfraktion besteht.

2. Verfahren zur Herstellung von plattenförmigen Produkten nach Patentanspruch 1, **dadurch gekennzeichnet, daß** als lignozellulosehaltige Einjahrespflanzen Getreidestroh verwendet wird.

3. Verfahren nach Patentanspruch 1, **dadurch gekennzeichnet, daß** als lignozellulosehaltige Einjahrespflanzen Mischungen aus Weizen- und Gerstenstroh verwendet wird.

4. Verfahren nach Patentanspruch 1, **dadurch gekennzeichnet, daß** der Feuchtegehalt des beleimten Deckschicht- sowie Mittelschichtmaterials zwischen 0 und 25 % liegt.

5. Verfahren nach Patentanspruch 1, **dadurch gekennzeichnet, daß** der Feuchtgehalt des beleimten Deckschicht- sowie Mittelschichtmaterials zwischen 0 und 12 % liegt.

6. Verfahren nach Patentanspruch 1, **dadurch gekennzeichnet, daß** Isocyanat in Form von Diphenylmethandiisocyanat verwendet wird.

7. Verfahren nach Patentanspruch 6, **dadurch gekennzeichnet, daß** 2 bis 10 % Diphenylmethandiisocyanat bezogen auf atro Rohmaterial eingesetzt wird.

8. Verfahren nach Patentanspruch 1, **dadurch gekennzeichnet, daß** der Haftungsvermittler und/oder das Benetzungsmittel direkt vor der ersten Beleimungsstation zugegeben werden.

9. Verfahren nach Patentanspruch 1, **dadurch gekennzeichnet, daß** der Anteil des Deckschichtmaterials Grobfraktion (5b) in Abhängigkeit vom Mahlgrad zwischen 0 und 80 % liegt.

10. Verfahren nach Patentanspruch 1, **dadurch gekennzeichnet, daß** der Anteil des Deckschichtmaterials Grobfraktion (5b) in Abhängigkeit vom Mahlgrad zwischen 0 und 50 % liegt.

## Claims

1. Method of producing panel-shaped products by hot press moulding of a multilayered formed body formed from chips of lignocellulose-containing annual plants and having added binding agent, wherein in the middle layer isocyanate is used as a binding agent, **characterized in that** the cover-layer material is divided into cover-layer material fine fraction (5a) and cover-layer material coarse fraction (5b), wherein the cover-layer material fine fraction (5a) is premixed with adhesive agent and/or wetting agent and/or acids and/or bases, and is then coated with aminoplastics and/or phenolics, and the cover-layer material coarse fraction (5b) is coated with isocyanate or mixtures of isocyanate and aminoplastics and/or phenolics and then a five-layered formed body is scattered, wherein the outermost cover layers consists of cover-layer material fine fraction coated with aminoplastics and/or phenolics.

2. Method of producing panel-shaped products according to claim 1, **characterized in that** as lignocellulose-containing annular plants cereal straw is used.

3. Method according to claim 1, **characterized in that** as lignocellulose-containing annular plants mixtures of wheat- and barley straw is used.

4. Method according to claim 1, **characterized in that** the moisture content of the coated cover-layer and middle-layer material lies between 0 and 25%.

5. Method according to claim 1, **characterized in that** the moisture content of the coated cover-layer and middle-layer material lies between 0 and 12%.

6. Method according to claim 1, **characterized in that** isocyanate in the form of diphenylmethane diisocyanate is used.

7. Method according to claim 6, **characterized in that** 2 to 10% diphenylmethane di-isocyanate relative to absolutely dry raw material is used.

8. Method according to claim 1, **characterized in that** the adhesive agent and/or the wetting agent are added immediately upstream of the first coating station.

9. Method according to claim 1, **characterized in that** in dependence upon the grinding fineness the proportion of the cover-layer material coarse fraction (5b) lies between 0 and 80%.

10. Method according to claim 1, **characterized in that** in dependence upon the grinding fineness the proportion of the cover-layer material coarse fraction (5b) lies between 0 and 50%.

## Revendications

1. Procédé de fabrication de produits en forme de panneaux par pressage à chaud d'un aggloméré multicouches moulé additionné de liant, constitué de copeaux de plantes annuelles contenant de la lignocellulose, de l'isocyanate étant utilisé comme liant dans la couche centrale, **caractérisé en ce que** le matériau de la couche de couverture est divisé en une fraction fine (5a) et une fraction grossière (5b), la fraction fine (5a) du matériau de la couche de couverture étant prémélangée à des agents de pontage et/ou des agents mouillants et/ou des acides et/ou des bases, puis étant encollée avec des aminoplastes et/ou phénolplastes, et la fraction grossière (5b) du matériau de la couche de couverture étant encollée avec de l'isocyanate ou des mélanges d'isocyanate et d'aminoplastes et/ou phénolplastes et ensuite un aggloméré à cinq couches étant répandu, les couches de couverture les plus extérieures étant constituées de la fraction fine du matériau de couche de couverture encollée avec des aminoplastes et/ou des phénolplastes.

2. Procédé de fabrication de produits en forme de panneaux selon la revendication 1, **caractérisé en ce qu'**on utilise de la paille comme plantes annuelles contenant de la lignocellulose.

3. Procédé selon la revendication 1, **caractérisé en ce qu'**on utilise des mélanges de paille de blé et de paille d'orge comme plantes annuelles contenant de la lignocellulose.

4. Procédé selon la revendication 1, **caractérisé en ce que** la teneur en humidité du matériau de la couche de couverture ou de la couche centrale encollée est comprise entre 0 et 25 %.

5. Procédé selon la revendication 1, **caractérisé en ce que** la teneur en humidité du matériau de la couche de couverture ou de la couche centrale encollée est comprise entre 0 et 12 %.

6. Procédé selon la revendication 1, **caractérisé en ce qu'**on utilise de l'isocyanate sous la forme de diisocyanate de diphénylméthane.

7. Procédé selon la revendication 6, **caractérisé en ce qu'**on utilise de 2 à 10 % de diisocyanate de diphénylméthane par rapport à un matériau brut de siccité absolue.

8. Procédé selon la revendication 1, **caractérisé en ce que** l'agent de pontage et/ou l'agent mouillant est ajouté directement avant le premier poste d'encollage.

9. Procédé selon la revendication 1, **caractérisé en ce que** la proportion de la fraction grossière (5b) du matériau de la couche de couverture est comprise entre 0 et 80 % suivant le degré de broyage.

10. Procédé selon la revendication 1, **caractérisé en ce que** la proportion de la fraction grossière (5b) du matériau de la couche de couverture est comprise entre 0 et 50 % suivant le degré de broyage.
